# EUROPÄISCHE PATENTSCHRIFT

(11) **EP 2 052 094 B1**
(45) Veröffentlichungstag und Bekanntmachung des Hinweises auf die Patenterteilung: **02.11.2016**
(21) Anmeldenummer: 07724936.5
(22) Anmeldetag: 07.05.2007
(51) Int. Cl.: C22C 37/00, C22C 38/02, C21D 1/25

(54) **HOCHSILIZIUMHALTIGER STAHLWERKSTOFF ZUR HERSTELLUNG VON KOLBENRINGEN UND ZYLINDERLAUFBUCHSEN**
STEEL MATERIAL HAVING A HIGH SILICON CONTENT FOR PRODUCING PISTON RINGS AND CYLINDER SLEEVES
MATÉRIAU ACIER À HAUTE TENEUR EN SILICIUM UTILISÉ POUR PRODUIRE DES SEGMENTS DE PISTONS ET DES CHEMISES DE CYLINDRES

(30) Priorität: 17.08.2006 DE 102006038670
(43) Veröffentlichungstag der Anmeldung: 29.04.2009
(73) Patentinhaber: Federal-Mogul Burscheid GmbH, 51399 Burscheid (DE)
(72) Erfinder: PELSOECZY, Laszlo, 51515 Kürten (DE)
(74) Vertreter: Kurig, Thomas
(86) Internationale Anmeldenummer: PCT/EP2007/004012
(87) Internationale Veröffentlichungsnummer: WO 2008/019717

(56) Entgegenhaltungen:
- EP-A- 0 003 208
- JP-A- 60 155 645
- US-A- 3 129 095
- US-A- 3 909 252
- US-A- 4 426 426
- DATABASE WPI Week 197631 Derwent Publications Ltd., London, GB; AN 1976-58274X XP002453567 & JP 50 028419 A (TEIKOKU PISTON RING CO LTD) 24. März 1975 (1975-03-24)

## Beschreibung

Die vorliegende Erfindung betrifft einen siliziumlegierten Stahlgusswerkstoff, der insbesondere für Kolbenringe und Zylinderlaufbuchsen geeignet ist. Weiterhin betrifft die Erfindung Kolbenringe und Zylinderlaufbuchsen, die als Grundkörper einen derartigen Stahlwerkstoff umfassen. Die Erfindung betrifft weiterhin ein Verfahren zur Herstellung eines siliziumlegierten Stahlgusswerkstoffs.

Kolbenringe dichten den zwischen Kolbenkopf und Zylinderwand vorhandenen Spalt gegenüber dem Brennraum ab. Bei der Auf- und Abbewegung des Kolbens gleitet der Kolbenring einerseits mit seiner äußeren Umfangsfläche in ständiger federnder Anlage gegen die Zylinderwand, andererseits gleitet der Kolbenring, bedingt durch die Kippbewegungen des Kolbens, oszillierend in seiner Kolbenringnut, wobei seine Flanken wechselnd an der oberen oder unteren Nutenflanke der Kolbenringnut anliegen. Bei den jeweils gegeneinander laufenden Gleitpartnern tritt in Abhängigkeit des Materials ein mehr oder weniger starker Verschleiß auf, der bei einem Trockenlauf zu so genannten Fressern, Riefenbildung und schließlich zu einer Zerstörung des Motors führen kann. Um das Gleit- und Verschleißverhalten von Kolbenringen gegenüber der Zylinderwand zu verbessern, wurden diese an deren Umfangsfläche mit Beschichtungen aus unterschiedlichen Materialien versehen.

Zur Herstellung hoch beanspruchter Teile von Verbrennungskraftmotoren, wie beispielsweise Kolbenringe, werden meist Gusseisenwerkstoffe bzw. Gusseisenlegierungen verwendet. Kolbenringe, insbesondere Kompressionsringe, unterliegen in hochbeanspruchten Motoren einer zunehmenden Belastung, unter anderem Kompressionsspitzendruck, Verbrennungstemperatur, EGR, Schmierfilmreduzierung, die deren Funktionseigenschaften, wie Verschleiß, Brandspurbeständigkeit, Microwelding und Korrosionsbeständigkeit, maßgeblich beeinflussen. So offenbart beispielsweise die DE 3717297 einen Kolbenring aus Gusseisen als einzigem Material mit in seiner äußeren Umfangsoberfläche nur in einem Bereich weißerstarrtem Gusseisen, hervorgerufen durch Beaufschlagen des Gusseisenmaterials mit einer Strahlung hoher Energiedichte und mit zwischen dem Gusseisengrundmetall und weißerstarrten Bereich ausgebildetem thermisch beaufschlagtem Zwischenbereich. In der EP 0 821 073 wird eine Gusseisenlegierung mit perlitischer Grundstruktur und kugelförmigen oder vermikularförmigen Graphitausscheidungen offenbart, die aufgrund der auch bei hohen Temperaturen beständigen Festigkeitswerte insbesondere zur Anwendung in Kolbenringen einsetzbar ist. JP 60-155645 betrifft einen geschmiedeten Stahl für Scheibenbremsen unter anderem mit den Anteilen C: 0,1-0,6%, Si: 0,8-5% und Ni: 0,2-5%, die hohe Bremswirkung bei gleichzeitiger Beständigkeit gegen Abnutzung und Hitze erreichen sollen.

Die Gusseisenwerkstoffe gemäß dem Stand der Technik weisen jedoch ein hohes Bruchrisiko auf, so dass es bei der Verwendung bisheriger Werkstoffe häufig zu Ringbrüchen kommt. Gestiegene mechanisch-dynamische Belastungen führen zu kürzeren Lebensdauern von Kolbenringen oder Zylinderlaufbuchsen. Ebenso kommt es zu starkem Verschleiß und Korrosion an Lauffläche und Flanke.

Höhere Zünddrücke, reduzierte Emissionen sowie die Krattstoff-Direkteinspritzung bedeuten steigende Belastungen für Kolbenringe. Die Folge sind Beschädigungen und Aufplattierungen von Kolbenmaterial vor allem auf der unteren Kolbenringflanke.

Aufgrund der höheren mechanischen und dynamischen Beanspruchungen von Kolbenringen fordern immer mehr Motorenhersteller Kolbenringe aus hochwertigem Stahl (vergütet und hochlegiert, wie beispielsweise Werkstoff 1.4112). Eisenwerkstoffe mit weniger als 2,08 Gew.-% Kohlenstoff bezeichnet man als Stahl. Liegt der Kohlenstoffgehalt höher, redet man von Gusseisen. Stahlwerkstoff besitzen gegenüber Gusseisen bessere Festigkeit- und Zähigkeitseigenschaften, da keine Störung durch freien Graphit im Grundgefüge vorhanden ist.

Meist werden hochchromlegierte martensitische Stähle für die Herstellung von Stahlkolbenringen eingesetzt. Der Einsatz dieser Stähle weist aber den Nachteil auf, dass die Herstellungskosten im Vergleich zu Gusseisenbauteilen signifikant höher sind. Da der Stahl als Draht (analytisch definierter Werkstoff) von externen Zulieferern relativ teuer eingekauft wird, wird eine geringe Wertschöpfung erzielt.

Stahlkolbenringe werden aus Profildraht hergestellt. Der angelieferte Profildraht wird rund gewickelt, aufgeschnitten und über einen "Unrund"-Dorn gezogen. Auf diesem Dorn erhält der Kolbenring durch einen Glühprozess seine erwünschte unrunde Form, wodurch die geforderten Tangentialkräfte eingestellt werden. Ein weiterer Nachteil der Herstellung von Kolbenringen aus Stahl ist, dass ab einem gewissen Durchmesser die Ringherstellung (Wickeln) aus Stahldraht nicht mehr möglich. Kolbenringe aus Gusseisen werden dagegen bereits unrund gegossen, so dass sie von Anfang an eine ideale Form aufweisen.

Weitere Nachteile dieses Herstellungsverfahrens von Stahlkolbenringen sind die Abhängigkeit gegenüber dem Zulieferer (da es nur wenige Anbieter gibt) und die Unflexibilität bezüglich Werkstoffänderungen und chemischer Zusammensetzung.

Gusseisen besitzt eine wesentlich niedrigere Schmelztemperatur als Stahl. Der Unterschied kann je nach chemischer Zusammensetzung bis zu 350°C betragen. Gusseisen ist daher einfacher zu schmelzen und zu gießen, da eine niedrigere Schmelztemperatur eine niedrigere Gießtemperatur und damit eine kleinere abkühlungsbedingte Schwindung bedeutet, wodurch der gegossene Werkstoff weniger Lunker bzw. Warm- und Kaltrisse aufweist. Eine niedrigere Gießtemperatur führt weiterhin zu einer geringeren Belastung des Formstoff (Erosion, Gasporositäten, Sandeinschlüsse) und des Ofens sowie zu geringeren Schmelzkosten.

Aufgabe der vorliegenden Erfindung ist es daher einen Stahlwerkstoff zur Verfügung zu stellen, der durch die Herstellung im Schwerkraftguss, die Eigenschaften von vergütetem Gusseisen mit Kugelgraphit in mindestens einem der folgenden Punkte übertrifft:
- Mechanische Eigenschaften wie E-modul, Biegefestigkeit
- Wiederstandsfähigkeit gegenüber Brüchen
- Gestaltfestigkeit
- Flankenverschleiß
- Laufflächenverschleiß

Weiterhin soll der Stahlwerkstoff kostengünstig mit den Techniken herstellbar sein, die auch für die Herstellung von Gusseisen verwendet werden.

Erfindungsgemäß wird die Aufgabe durch einen Gusseisenwerkstoff gemäß Anspruch 1, einen Kolbenring gemäß Anspruch 2, eine Zylinderlaufbuchse gemäß Anspruch 4 und ein Verfahren gemäß Anspruch 6 gelöst. In den Unteransprüchen sind vorteilhafte Ausführungsformen der Erfindung enthalten.

Die Schmelztemperatur des Eisenwerkstoffs hängt nicht nur von seinem Kohlenstoffgehalt, sondern auch von dem "Sättigungsgrad" ab. Es gilt die vereinfachte Formel: ${S}_{c} = C / \left(4,26-1/3\left(Si+P\right)\right) .$

Je näher der Sättigungsgrad an 1 liegt, desto niedriger ist die Schmelztemperatur. Bei Gusseisen wird zumeist ein Sättigungsgrad von 1,0 angestrebt, wobei das Gusseisen eine Schmelztemperatur von 1150°C aufweist. Der Sättigungsgrad von Stahl beträgt, abhängig von der chemischen Zusammensetzung, ungefähr 0,18. Eutektischer Stahl weist eine Schmelztemperatur von 1500°C auf.

Der Sättigungsgrad kann durch den Si- und/oder P-Gehalt deutlich beeinflusst werden. Zum Beispiel wird sich ein um 3 Gew.-% höherer Gehalt an Silizium ähnlich wie ein 1 Ges.-% höherer C-Gehalt aus. Es ist somit möglich, einen Stahlwerkstoff mit einem C-Gehalt von 1 Gew.-% und 9,78 Gew.-% Silizium herzustellen, der die gleiche Schmelztemperatur wie Gusseisen mit einem Sättigungsgrad von 1,0 (C: 3,26 Gew.-%, Si: 3,0 Gew.-%) aufweist.

Durch die drastische Erhöhung des Si-Gehalts wird der Sättigungsgrad des Stahlwerkstoffs erhöht und die Schmelztemperatur auf das Niveau von Gusseisen abgesenkt. Somit ist es möglich, Stahl mit Hilfe derjenigen Technik herzustellen, die auch für die Herstellung von Gusseisen, beispielsweise GOE 44, verwendet wird.

In höheren Mengen vorhandenes Silizium beeinflusst die Härtbarkeit des Werkstoffs negativ, da die Austenitumwandlungstemperatur "Ac3" erhöht wird. Gegen diesen negativen "Silizium-Effekt" wird erfindungsgemäß Nickel zugegeben, der als Austenitbildner das Gammagebiet erweitert und die Ac3 nach unten verschiebt, wodurch eine Härtung des hochsiliziumhaltigen Stahls ermöglicht wird.

Ein erfindungsgemäßer Stahlwerkstoff ist durch die folgende Zusammensetzung in Gew.-% gekennzeichnet:

| | | |
|---|---|---|
| C: 0,5 bis 1,2 | Mo: 0,1 bis 0,5 | Nb: 0 bis 0,005 |
| Si: 3,0 bis 10,0 | Mn: 0,1 bis 0,5 | Ti: 0 bis 0,01 |
| Ni: 2,0 bis 3,5 | Al: 0 bis 0,01 | V: 0 bis 0,05 |
| P: 0 bis 0,02 | Co: 0 bis 0,02 | Sn: 0 bis 0,05 |
| S: 0 bis 0,035 | Cu: 0 bis 0,05 | Mg: 0 bis 0,01 |
| Cr: 0 bis 3,0 | | |

| | | |
|---|---|---|
| Rest: Fe und herstellungsbedingte Verunreinigungen, wobei der Stahlwerkstoff kein Wolfram enthält. | | |

Der Stahlwerkstotf kann weiterhin mindestens ein Element enthalten, das ausgewählt ist aus der Gruppe, bestehend aus Tantal, Bor, Tellur oder Bismut oder deren Kombinationen, insbesondere in einer Menge von bis zu 0,1 Gew.-%.

Weiterhin kann der Stahlwerkstoff mindestens einen Zusatzstoff enthalten, der ausgewählt ist aus der Gruppe, bestehend aus Aluminium, Zirkonium, Antimon, Calcium, Strontium, Lanthan. Cer, Seltenerdmetallen oder deren Kombinationen, bevorzugt in einer Menge von bis zu 1 Gew.-%. Seltenerdmetalle, wie auch NiMg, NiSiMg, FeMg oder FeSiMg, werden als Keimbildner und/oder zur Desoxidation benutzt. Besonders bevorzugt ist die Zugabe von FeSiMg. Seltenerdmetalle umfassen auch Gemische aus Lanthanoiden mit Oxiden anderer Metalle. Diese Elemente und Zusatzstoffe können herstellungsbedingte Verunreinigungen sein oder während des Verfahrens zur Herstellung des erfindungsgemäßen Stahlwerkstoffs zu der Schmelze zugegeben werden.

Die Inhaltsstoffe sind derart enthalten, dass die Summe aller genannten oder nicht explizit genannten Ausgangsmaterialien, Bestandteile, Inhaltstoffe, Elemente, Zusatzstoffe in jedem Fall 100 Gew.-% ergeben. Der Anteil an Ausgangsmaterialien. Bestandteilen, Inhaltstoffen, Elementen und Zusatzstoffen kann durch verschiedene, dem Fachmann bekannte Verfahren eingestellt werden. Die chemische Zusammensetzung wird insbesondere in Abhängigkeit vom herzustellenden Werkstück eingestellt.

Der Stahlwerkstoff gemäß der vorliegenden Erfindung ist insbesondere zur Herstellung von Kolbenringen und/oder Zylinderbuchsen geeignet. Bevorzugt sind hergestellte Kolbenringe und Zylinderbuchsen an den Flanken- und/oder Laufflächen beschichtet.

Der erfindungsgemäße Stahlwerkstoff reduziert die Neigung der daraus hergestellten Werkstücke, unter starker Hitze ihre Form zu verändern und sorgt somit für ein dauerhaft hohes Leistungsvermögen und vermindert darüber hinaus den Ölverbrauch. Der erfindungsgemäße Stahlwerkstoff eignet sich daher aufgrund seiner hervorragenden Eigenschaften insbesondere für die Herstellung von Kolbenringen im automotiven und LB-Bereich, bzw. für Ventilsitzringe und Führungen. Darüber hinaus können damit Laufwerkdichtungen (LWD's), Trägerplatten für Bremsbeläge von Scheibenbremsen (Black Plates) sowie Ringe für Kühlaggregate, Pumpdüsen, sowie Zylinderlaufbuchsen (Liner) und Schonbuchsen bzw. Teile für die chemische Industrie hergestellt werden.

Der erfindungsgemäße Stahlwerkstoff weist weiterhin den Vorteil auf, dass die Herstellung von beispielsweise Stahlkolbenringen und -zylinderlaufbuchsen mit den zur Herstellung von Gusseisen-Werkstücken notwendigen Maschinen und Technologien ermöglicht wird. Zudem entsprechen die Herstellungskosten denen von Gusseisen-Kolbenringen bzw. -Zylinderlaufbuchsen, was dem Hersteller einen Kostenvorteil und eine bessere Wertschöpfung bietet. Ebenso können Werkstoffparameter frei vom Zulieferer eingestellt werden.

Erfindungsgemäß wird weiterhin ein Verfahren zur Herstellung eines Stahlwerkstoffs bereitgestellt, bei dem eine Schmelze bevorzugt die oben genannten chemischen Zusammensetzungen aufweist.

Während des Schmelzprozesses in einem Ofen, vorzugsweise einem Kupolofen, wird die chemische Zusammensetzung der Schmelze je nach Bedarf durch Zugabe von Legierungen angepasst. Die Abstichtemperatur der Schmelze liegt zwischen 1480 und 1640°C. Die Eigenschaften der Schmelze können noch vor dem Vergießen oder während des Gießens durch Impfung der Schmelze gesteuert werden. Bevorzugt werden 650 g FeSiMg und/oder 130 g Al und/oder 650 g FeSiZr pro 130 kg Schmelze als Keimbildner eingesetzt.

Anschließend wird ein Rohling unter Erstarrung der Schmelze hergestellt. Der Rohling kann dabei mit im Stand der Technik bekannte Methoden gegossen werden, wie beispielsweise Schleuderguss, Strangguss, Stempel-Pressverfahren, Croning oder Grünsandformen als Einzel-oder Mehrfachrohling, anschließend wärmebehandelt und zu einem Kolbenring oder einer Zylinderlaufbuchse weiterverarbeitet werden. Der Fachmann wird aufgrund der Zweckbestimmng des Rohlings und unter Zuhilfenahme seines allgemeinen Fachwissens die geeignete Methode wählen.

Vorzugsweise umfasst eine Wärmebehandlung ein Austenitisieren des Stahlwerkstoffs bei 900 bis 1000°C für eine Stunde, ein Abschrecken des Stahlwerkstoffs in Öl oder einem anderen geeigneten Abschreckmedium und ein Anlassen des Stahlwerkstoffs bei 420 bis 470°C für eine Stunde.

Das folgende Beispiel erläutert die Erfindung, ohne sie zu beschränken.

### Beispiel (erfindungsgemäß)

Unter Anwendung des erfindungsgemäßen Verfahrens wird ein Werkstoff hergestellt, der die folgende Zusammensetzung (Gew.-%) aufweist:

| | | |
|---|---|---|
| C: 1,05 | Mo: 0,487 | Nb: 0,0027 |
| Si: 5,91 | Mn: 0,464 | Ti: 0,0074 |
| Ni: 2,94 | Al: 0,0082 | V: 0,0148 |
| P: 0,0171 | Co: 0,0141 | Sn: 0,0082 |
| S: 0,0285 | Cu: 0,0433 | W: 0 |
| | Cr: 0,0331 | |

| | | |
|---|---|---|
| Rest: Fe und herstellungsbedingte Verunreinigungen. | | |

Die Abstichtemperatur beträgt 1560°C. Die Gießtemperatur beträgt 1448°C. Die Schmelze wird mit 650 g FeSiMg pro 130 kg Schmelze geimpft. Tabelle 1 zeigt die mechanischen Eigenschaften des erfindungsgemäßen Rohlings im vergüteten Zustand.

### In den Figuren zeigt

Fig. 1 einen vergrößerten Ausschnitt (100:1) eines mit dem erfindungsgemäßen Verfahren hergestellten Werkstoffes;
Fig. 2 einen vergrößerten Ausschnitt (500:1) des Werkstoffs aus Fig. 1;
Fig. 3 einen vergrößerten Ausschnitt (1000:1) des Werkstoffs aus Fig. 1.
**Tabelle 1**

| Mechanische Eigenschaften im vergüteten Zustand (nach DIN EN 10083-1, 10/96) | | | | | |
|---|---|---|---|---|---|
| Durchmesser [mm] | < 16 | > 16-40 | > 40 - 100 | > 100 - 160 | > 160 - 250 |
| Dicke [mm] | <8 | 8 < t < 20 | 20 < t < 60 | 60 < t < 100 | 100 < t < 160 |
| Streckgrenze Re [N/mm²] | min. 900 | min. 750 | min. 650 | min. 550 | min. 500 |
| Zugfestigkeit Rm [N/mm²] | 1100-1400 | 1000-1300 | 900 - 1200 | 900 - 1100 | 750 - 950 |
| Bruchdehnung A [%] | min. 9 | min. 10 | min. 11 | min. 12 | min. 13 |
| Brucheinschnürung Z [%] | min. 40 | min. 45 | min. 50 | min. 50 | min. 55 |
| Kerbschlagarbeit ISO-V [J] | min. 30 | min. 35 | min. 35 | min. 35 | min. 35 |

## Patentansprüche

1. Hochsiliziumhaltiger Stahlwerkstoff, insbesondere für Kolbenringe und Zylinderlaufbuchsen, **gekennzeichnet durch** die folgende Zusammensetzung in Gew.-%:
| | | |
|---|---|---|
| C: 0,5 bis 1,2 | Mo: 0,1 bis 0,5 | Ti: 0 bis 0,01 |
| Si: 3,0 bis 10,0 | Mn: 0,1 bis 0,5 | V: 0 bis 0,05 |
| Ni: 2,0 bis 3,5 | Al: 0 bis 0,01 | Sn: 0 bis 0,05 |
| P: 0 bis 0,02 | Co: 0 bis 0,02 | Mg: 0 bis 0,01 |
| S: 0 bis 0,035 | Cu: 0 bis 0,05 | |
| Cr: 0 bis 3,0 | Nb: 0 bis 0,005 | |
Rest: Fe und herstellungsbedingte Verunreinigungen,
wobei der Stahlwerkstoff kein Wolfram enthält.

2. Kolbenring, der als Grundkörper einen Stahlwerkstoff gemäß Anspruch 1 umfasst.

3. Kolbenring gemäß Anspruch 2, **dadurch gekennzeichnet, dass** er weiterhin an den Flanken- und/oder Laufflächen beschichtet ist.

4. Zylinderlaufbuchse, die als Grundkörper einen Stahlwerkstoff gemäß Anspruch 1 umfasst.

5. Zylinderlaufbuchse gemäß Anspruch 4, **dadurch gekennzeichnet, dass** sie weiterhin an den Laufflächen beschichtet ist.

6. Verfahren zur Herstellung eines Stahlwerkstoffs gemäß Anspruch 1, umfassend die folgenden Schritte:
a. Herstellen einer Schmelze,
b. Abgießen in einem vorgefertigten Form,
c. Wärmebehandlung des Rohlings.

7. Verfahren gemäß Anspruch 6, wobei die Wärmebehandlung die folgenden Schritte umfasst:
c1. Austenitisieren des Stahlwerkstoffs bei 900 bis 1000°C für eine Stunde,
c2. Abschrecken des Stahlwerkstoffs in einem geeigneten Abschreckmedium, beispielsweise in Öl,
c3. Anlassen des Stahlwerkstoffs bei 420 bis 470°C für eine Stunde.

## Claims

1. Highly siliciferous steel material, more preferably for piston rings and cylinder liners, **characterized by** the following composition in % by weight:
| | | |
|---|---|---|
| C: 0.5 to 1.2 | Mo: 0.1 to 0.5 | Ti: 0 to 0.01 |
| Si: 3.0 to 10.0 | Mn: 0.1 to 0.5 | V: 0 to 0.05 |
| Ni: 2.0 to 3.5 | Al: 0 to 0.01 | Sn: 0 to 0.05 |
| P: 0 to 0.02 | Co: 0 to 0.02 | Mg: 0 to 0.01 |
| S: 0 to 0.035 | Cu: 0 to 0.05 | |
| Cr: 0 to 3.0 | Nb: 0 to 0.005 | |
Remainder: Fe and contaminations due to the manufacture, wherein the steel material does not contain any tungsten.

2. The piston ring which as main casting comprises a steel material according to Claim 1.

3. The piston ring according to Claim 2, **characterized in that** it furthermore is coated on the flank and/or running surfaces.

4. A cylinder liner which as main casting comprises a steel material according to Claim 1.

5. The cylinder liner according to Claim 4, **characterized in that** it furthermore is coated on the running surfaces.

6. A method for the manufacture of a steel material according to Claim 1, comprising the following steps:
a. producing a melt,
b. casting in a prefabricated mould
c. heat treatment of the blank.

7. The method according to Claim 6, wherein the heat treatment comprises the following steps:
c1. austenitisation of the steel material at 900 to 1000°C for one hour,
c2. quenching of the steel material in a suitable quenching medium, for example in oil,
c3. annealing of the steel material at 420 to 470°C for one hour.

## Revendications

1. Matériau d'acier à haute teneur en silicium utilisé pour produire des segments de piston et des chemises de cylindres, **caractérisé par** la composition suivante en % du poids :
| | | |
|---|---|---|
| C :0,5 à 1,2 | Mo : 0,1 à 0,5 | Ti : 0 à 0,001 |
| Si : 3,0 à 10,0 | Mn : 0,1 à 0,5 | V : 0 à 0,05 |
| Ni : 2,0 à 3,5 | Al : 0 à 0,01 | Sn : 0 à 0,05 |
| P : 0 à 0,02 | Co : 0 à 0,02 | Mg : 0 à 0,01 |
| S : 0 à 0,35 | Cu : 0 à 0,05 | |
| Cr : 0 à 3,0 | Nb : 0 à 0,005 | |
Reste : fer résiduel et impuretés produites par la fabrication, dans lequel le matériau d'acier ne contient pas de wolfram.

2. Segment de piston, qui comprend comme corps de base un matériau d'acier selon la revendication 1.

3. Segment de piston selon la revendication 2, **caractérisé en ce que** il est revêtu en outre sur les surfaces de flancs et/ou roulement.

4. Chemise de cylindre, qui comprend comme corps de base un matériau d'acier selon la revendication 1.

5. Chemise de cylindre selon la revendication 4, **caractérisé en ce que** elle est en outre revêtue sur les surfaces de roulement.

6. Procédé de fabrication d'un matériau d'acier selon la revendication 1, comprenant les étapes suivantes :
a. production d'une fusion,
b. coulée dans un moule préfabriqué
c. traitement thermique de l'ébauche.

7. Procédé selon la revendication 6, dans lequel le traitement thermique comprend les étapes suivantes :
c1. austénitisation du matériau d'acier pendant une heure à 900 à 1000°C,
c2. trempe du matériau d'acier dans un agent de trempe approprié, par exemple de l'huile,
c3. recuit du matériau d'acier à 420 à 470°C pendant une heure.
